# EUROPÄISCHE PATENTSCHRIFT

(11) **EP 0 088 267 B1**
(45) Veröffentlichungstag und Bekanntmachung des Hinweises auf die Patenterteilung: **27.12.1985**
(21) Anmeldenummer: 83101595.3
(22) Anmeldetag: 19.02.1983
(51) Int. Cl.: C11D 3/06, C11D 3/08

(54) **Cogranulat aus Alkalisilikat und Alkalipolyphosphat sowie Verfahren zur Herstellung des Granulates**
Cogranulate from alkali silicate and alkali phosphate, and process for the preparation of the granulate
Cogranulation de silicate alcalin et de polyphosphate alcalin ainsi que procédé pour la préparation de granulation

(30) Priorität: 06.03.1982 DE 3208138
(43) Veröffentlichungstag der Anmeldung: 14.09.1983
(73) Patentinhaber: HOECHST AKTIENGESELLSCHAFT, 65926 Frankfurt am Main (DE)
(72) Erfinder: Maurer, Alexander, Dr., D-5030 Hürth (DE); Wasel-Nielen, Horst-Dieter, Dr., D-5030 Hürth (DE); Adrian, Renate, D-5030 Hürth (DE)

## Beschreibung

Alkalisilikate und -polyphosphate werden seit langem in Wasch- und Reinigungsmitteln eingesetzt. Aus anwendungstechnischen und gewerbehygienischen Gründen hat es sich als vorteilhaft erwiesen, diese Substanzen in granulierter Form zuzugeben. Dadurch wird nicht nur das Stauben während des Abfüllens der Reinigungsmittel verhindert, vielmehr kommt es auch zu einem deutlich geringeren Verklumpen während deren Lagerung. Bisher hat man die Stoffe meistens getrennt granuliert und anschließend vermischt. Dies hat aber den Nachteil, daß Silikate und Polyphosphate inhomogen im Reinigungsmittel verteilt sind. Es sind auch schon Cogranulate beider Stoffe bekannt, die aber entweder anwendungstechnische Nachteile besitzen oder aber sich nur sehr aufwendig herstellen lassen.

In der DE-A-2 046 658 wird ein Verfahren zur Herstellung eines Natriumtripolyphosphat-Alkalisilikat-Mischgranulates beschrieben. Dieses Verfahrens geht von einem trockenen Gemisch beider Ausgangsprodukte im gewünschten Verhältnis aus, welches dann mit einem Überschuß von Wasser in einer Menge von 50-70 Gew.-%, bezogen auf den Gehalt an gebundenem Wasser im Endprodukt, granuliert wird. Daran schließt sich notwendigerweise eine Trocknungsstufe zur Beseitung des Wasserüberschusses an, um zu einem trockenen verkaufsfähigen Produkt zu gelangen.

In der DE-A-2 053 177 wird ein Detergentgranulat mit erhöhter Abriebfestigkeit und das Verfahren zu dessen Herstellung beschrieben. Dieses Granulat besteht im wesentlichen aus einem Silikatkern und einer Hülle aus Polyphosphat, insbesondere Natriumtriphosphat um den Kern. Die Herstellung dieser Granulate erfolgt durch Anteigen und Granulieren der Kernbestandteile in einem Mischgerät und anschließendem Beschichten der erhaltenen Teilchen mit Polyphosphat. Dieses Verfahren ist ziemlich aufwendig und benötigt außerdem zum Granulieren einen Überschuß an Wasser, der ebenfalls anschließend durch Trocknung wieder entfernt werden muß.

Ferner offenbart die DE-A-2 454 448 ein Verfahren zur Herstellung eines Mischgranulates aus Natriumtriphosphat und Alkalisilikat, welches dadurch gekennzeichnet ist, daß man granuliertes Natriumtriphosphat zusammen mit dem Alkalisilikat in einem Drehrohr mit Wasser bedüst und mit im Gegenstrom geführter Luft kühlt. Ein solches Produkt hat den Nachteil, daß seine Oberfläche nur aus Alkalisilikat besteht, so daß beim Reinigungsprozeß zunächst auch nur das Alkalisilikat in Lösung geht, was waschtechnisch unerwünscht ist.

Schließlich ist aus der DE-A-2 822 765 ein Verfahren zur Herstellung eines Mischgranulates bekannt, das ebenfalls aus einem inneren Silikatkern und einer äußeren Hülle aus Tripolyphosphat besteht. Das zur Granulierung benötigte Wasser ist dabei praktisch vollständig in der Tripolyphosphathülle gebunden. Derartige Granulate neigen jedoch zu einem erhöhten Abrieb beim Weiterverarbeiten.

Es wurde nunmehr gefunden, daß man die Nachteile der bekannten Granulate sowie der Verfahren zur Herstellung der Granulate überwinden und zu einem mechanisch stabilen Cogranulat aus Natriumtripolyphosphat und einem Alkalisilikat gelangen kann, wenn man als Granulierhilfsmittel nicht nur Wasser, sondern zusätzlich eine bestimmte Menge eines Ammoniumpolyphosphates als Bindemittel verwendet.

Gegenstand der Erfindung ist somit ein abriebfestes und lagerstabiles Cogranulat mit einer Teilchengröße von etwa 0,2-2 mm und einem Schüttgewicht von 800-1100 g/Liter, welches dadurch gekennzeichnet ist, daß es aus
a) 14,3 bis 79,9 Gew.-% Pentanatriumtriphosphat,
b) 10,9 bis 79,9 Gew.-% eines Alkalisilikates,
c) 0,1 bis 7,7 Gew.-% eines Ammoniumpolyphosphates der allgemeinen Formel (I) in weicher n einen ganzzahligen Durchschnittswert von 10 bis 1000, m eine ganze Zahl bis maximal
   n + bedeutet und m/n einen Wert von etwa 1 darstellt und
d) 0 bis 99 Gew.-% an die Komponenten a) und b) gebundenem Wasser, bezogen auf die maximal mögliche Gesamthydratwassermenge der Komponenten a) und b), besteht.

Die Alkalisilikatkomponente kann beispielsweise Natriummetasilikat der Formel Na₂Si0₃ sein, welches im hydratisierten Zustand 5 Mole Hydratwasser enthält.

Die Menge des im fertigen Granulat gebundenen Wassers beträgt vorzugsweise 0 bis 65 Gew.-%, bezogen auf die maximal mögliche Gesamthydratwassermenge der Komponenten a) und b).

Ein weiterer Gegenstand der Erfindung ist das Verfahren zur Herstellung des abriebfesten und lagerstabilen Cogranulats, welches darin besteht, daß man pulverförmiges Pentanatriumtriphosphat mit einem Hydratwassergehalt von höchstens 5 Gew.-% zusammen mit einem wasserfreien, partiell oder vollkommen hydratisierten Alkalisilikat in einem Gewichtsverhältnis von 80 : 20 bis 20 : 80 mischt und das Gemisch durch Bedüsen mit einer 1 -20gewichtsprozentigen wäßrigen Lösung des Ammoniumpolyphosphates der allgemeinen Formel (I) granuliert, wobei die eingesetzte Wassermenge derart bemessen ist, daß der Gehalt an gebundenem Wasser im Granulat 10 bis 65 Gew.-%, bezogen auf die maximal mögliche Gesamthydratwassermenge des Pentanatriumtriphosphates und Alkalisilikates, beträgt, und daß man anschließend das erhaltene Granulat gegebenenfalls bei einer Temperatur von 200° -500° C tempert.

Nach einer bevorzugten Ausführungsform des erfindungsgemäßen Verfahrens weist das eingesetzte Pentanatriumtriphosphat eine Teilchengröße von 90% <0,8 mm und wenigstens 60% <0,4 mm, insbesondere 90% <0,4 mm, und einen Hydratwassergehalt von höchstens 1,5 Gew.-%, auf. Des weiteren kann das beispielsweise der Formel Na₂Si0₃ entsprechende Alkalisilikat einem Na₂0-Überschuß von 25% enthalten.

Vorzugsweise soll der Hydratwassergehalt im Alkalisilikat vor der Granulierung nicht mehr als 10 Gew.-% betragen.

Die beiden festen Ausgangskomponenten können entweder in einer separaten geeigneten Vorrichtung vorgemischt oder aber auch in zwei gleichmäßigen Produktströmen dem-Granulator getrennt zugeführt werden. Durch die Bewegung des Reaktionsgutes im Granulator ist eine ausreichende Durchmischung gewährleistet. Die Granulierung kann in den üblichen, hierfür bekannten Vorrichtungen wie Granulierteller, Drehrohr, Mischer, Wirbelschichtreaktor und dergl. durchgeführt werden.

Bei der Wahl des Tripolyphosphates im Hinblick auf seinen Phase-I bzw. II-Gehalt ist es von untergeordneter Bedeutung, für welchen Typ man sich entscheidet, jedoch werden schneller hydratisierende Typen bevorzugt.

Das Aufsprühen der Ammoniumpolyphosphatlösung auf das vorgelegte Gemisch kann mit Hilfe einer Zweistoffdüse unter Verwendung von Druckluft erfolgen, wobei gleichzeitig eine Kühlung des durch die exotherme Hydratationsreaktion sich erwärmenden Gemisches bewirkt wird.

Zur Gewinnung eines Granulats bestimmter Korngröße kann man das hergestellte Granulat gegebenenfalls einer Siebung unterwerfen. Wird ein wasserfreies Granulat gewünscht, empfiehlt es sich, das kristallwasserhaltige Granulat bei 200-500°C, beispielsweise in einem Drehrohr, zu tempern bzw. zu calzinieren.

Das erfindungsgemäße Verfahren sowie die Vorteile des dabei anfallenden Granulats seien in den nachfolgenden Beispielen näher erläutert:

### Beispiel 1

Eine Mischung aus Natriumtriphosphat (NTPP) und Natriummetasilikat im Gewichtsverhältnis von 2 : 1 wurde in ein Drehrohr von 2 m Länge und einem Durchmesser von 60 cm in einer Menge von 70 kg/h dosiert. Das NTPP besaß ein H₂0-Gehalt von 0,8 Gew.-%, eine Korngröße von 99% <0,4 mm und einen Phase-I-Gehalt von 18%, während das Natriummetasilikat durch folgende Analysendaten definiert war:
Si0₂ =45,6%; Na₂0 =50,4%; H₂0 =2,2%; Kornanteil < 0,2 mm =3%.

Über eine Zweistoffdüse wurden pro Stunde mittels Druckluft 9 Liter einer 4gewichtsprozentigen wäßrigen Lösung von Ammoniumpolyphosphat auf das bewegte Pulvergemisch unter Einhaltung einer Drehzahl des Drehrohres von 15 Upm aufgesprüht. Das Ammoniumpolyphosphat (APP) besaß eine mittlere Kettenlänge von etwa 400 sowie einen P₂0₅-Gehalt von 72,4%. Die Temperatur des Pulvergemisches betrug während der Granulierung etwa 20° C.

Es wurde ein Mischgranulat folgender Kornzusammensetzung erhalten:

Die Granulatausbeute mit einer Kornzusammensetzung von >0,2 mm und <2,0 mm betrug 83%. Die Analyse des Cogranulats ergab folgende Daten:
Na₂O =40,9; SiO₂=14,0%; P₂O₅=35,1%; H₂O=9,6%.

Weiterhin lagen 94,5% des P₂O₅-Anteils der Phosphatkomponente im Granulat als Triphosphat vor. Die Abriebfestigkeit des Granulats wurde nach dem Trommeltest ermittelt und betrug 72% >0,2 mm. Schließlich besaß das Granulat ein Schüttgewicht von 950 g/1 und war nach 4wöchiger Lagerung noch einwandfrei rieselfähig.

### Beispiel 2

Es wurde wie in Beispiel 1 verfahren, jedoch wurden 90 kg einer Mischung aus Natriumtriphosphat und Natriummetasilikat im Gew.-Verhältnis 1 : 2 granuliert. Es wurde ein Granulat folgender Körnung erhalten:
>2,0 mm=2,9%; >0,7 mm=70,0%; >0,35 mm=90,5%; >0,2 mm=98,8%.

Die Analyse des Cogranulates ergab folgende Werte:
Na₂O=43,8%; SiO₂=29,2%; P₂O₅=17,8%; H₂O =8,5%.

Weitere Charakteristika des Granulates sind: Triphosphatgehalt = 95,3% des P₂O₅-Anteils; Schüttgewicht = 1090 g/I. Abriebfestigkeit = 75% >0,2 mm und Lagerstabilität: nach 4wöchiger Sacklagerung war das Granulat noch einwandfrei rieselfähig.

### Beispiel 3

Es wurde wie in Beispiel 2 verfahren, jedoch wurden nur 7,5 I Ammoniumpolyphosphatlösung pro Stunde zudosiert. Es wurde ein granuliertes Produkt folgender Körnung erhalten:
>2,0 mm=1,0%; >0,7 mm=53,4%; >0,35 mm=79,2%; >0,2 mm=94,1%.

Die Analyse des Cogranulates ergab folgende Werte:
Na₂O=44,2%; SiO₂=29,5%; P₂O₅=18,1%; H₂O=7,3%.

Der Triphosphatgehalt betrug 93,8% des P₂O₅-Anteils, das Schüttgewicht 1030 g/I und die Abriebfestigkeit 72% >0,2 mm. Die Lagerstabilität entsprach der des Granulats gemäß Beispiel 2.

### Beispiel 4

Es wurde analog Beispiel 1 im Drehrohr granuliert, jedoch wurden pro Stunden 120 kg eines Gemisches von Natriumtriphosphat und Natriummetasilikat, das sich folgendermaßen zusammensetzte:
Na₂O=50,5%; SiO₂=48,3%; H₂O<0,5%;

durchschnittliche Korngröße = 0,15 mm im Gew.-Verhältnis von 2 : 1 in das Drehrohr eingebracht. Weiterhin wurden pro Stunde 27 I einer 4gew.-%igen wäßrigen Ammoniumpolyphosphatlösung aufgesprüht. Das erhaltene granulierte Produkt besaß folgende Körnung:
>2,0 mm=3,1%; >0,7 mm=67%; >0,35 mm=83,6%; >0,2 mm=94,3%.

Die Analyse des Cogranulates ergab folgende Werte:
Na₂O=37,9%: SiO₂=13,3%; P₂O₅=32,9%; H₂O=15,1%.

Triphosphatgehalt = 94,0% des P₂0₅-Anteils. Das Schüttgewicht betrug 930 g/I und die Abriebfestigkeit 75% ≥0,2 mm. Die Lagerstabilität entsprach der des Produktes gemäß Beispiel 1.

### Beispiel 5

In ein Drehrohr von 4 m Länge und einem Durchmesser von 0,8 m wurden pro Stunde 80 kg Natriumtriphosphat entsprechend Beispiel 1 und 40 kg Natriummetasilikat entsprechend Beispiel 4 dosiert. In einer ersten unbeheizten Zone von 1,5 m Länge wurden auf das bewegte Gut über eine Zweistoffdüse mittels Druckluft stündlich 27 I einer 4gew.-%igen wäßrigen Ammoniumpolyphosphatlösung entsprechend Beispiel 1 aufgesprüht. Danach wurde in einer folgenden zweiten Zone von 2,5 m Länge das granulierte Produkt unter Durchleiten von 600°C heißem Brennergasen entwässert. Es wurde ein Produkt folgender Körnung erhalten:
>2,0 mm=4,8%; >0,7 mm=25,2%; >0,35 mm=75,2%; >0,2 mm=98,4%.

Die Analyse des Cogranulates ergab folgende Werte:
Na₂O=45,2%; SiO₂=15,9%; P₂O₅=38,8%; H₂O<0,3% und Triphosphatgehalt = 95,1% des P₂O₅-Anteils.

Das Schüttgewicht betrug 940 g/1 und die Abriebfestigkeit = 86% > 0,2 mm. Die Lagerstabilität entsprach der des Produktes gemäß Beispiel 4.

### Beispiel 6

Es wurde analog Beispiel 5 verfahren, jedoch wurden 40 kg Natriumtriphosphat und 80 kg Natriummetasilikat in das Drehrohr eingebracht. Außerdem wurde in beiden Zonen bei Raumtemperatur gearbeitet. Es wurde ein Produktfolgender Körnung erhalten:
>2 mm =2,3%; >0,7 mm=67,3%; >0,35 mm=94,7%; 0,2 mm=99;5%.

Die Analyse des Cogranulates ergab folgende Werte:
Na₂O=40,2%; SiO₂=26,8%; P₂O₅=16,4%; H₂O=15,7%.

Der Triphosphatgehalt betrug 93,9% des P₂0₅-Anteils, das Schüttgewicht 980 g/I und die Abriebfestigkeit 82% >0,2 mm. Die Lagerstabilität war auch nach 4 Wochen sehr gut.

### Beispiel 7

Auf einem Granulierteller mit einem Durchmesser von 1 m, einer Neigung von 45° und einer Umdrehungszahl von 55 Upm wurden 15 kg einer Mischung aus Natriumtriphosphat und Natriummetasilikat im Mischungsverhältnis 2:1 durch Aufsprühen einer 4gew.-%igen wäßrigen Ammoniumpolyphosphatlösung entsprechend Beispiel 1 granuliert. Das NTPP besaß folgende Kenndaten:
H₂O-Gehalt = <0,3 Gew.-%; Phase-I-Gehalt = 29%; Kornspektrum <0,4 mm=98,7%, <0,2 mm=91%.

Das Natriummetasilikat entsprach dem in Beispiel 1 beschriebenen. Innerhalb von 30 Minuten wurden 1,5 I der wäßrigen Lösung bis 20°C zugesetzt. Es wurde ein granuliertes Produkt folgender Körnung erhalten:
>2,0 mm=1,4%; >0,7 mm=55,5%; >0,35 mm=69,3; >0,2 mm=92,1%.

Die Analyse des Cogranulates ergab folgende Werte:
Na₂O=40,8%; SiO₂=14,1%; P₂O₅=34,9%; H₂O=9,2%.

Der Triphosphatgehalt betrug 94,6% des P₂O₅-Anteils, das Schüttgewicht = 920 g/1 und die Abriebfestigkeit des Ganulats 73%>0,2 mm. Das Cogranulat war nach 10 Wochen Lagerung im Polysack rieselfähig und zeigte keine Verklumpungserscheinungen.

## Patentansprüche

1. Abriebfestes und lagerstabiles Cogranulat aus Alkalisilikat und Alkalipolyphosphat mit einer Teilchengröße von etwa 0,2-2 mm und einem Schüttgewicht von 800-1100 g/Liter, dadurch gekennzeichnet, daß es aus
a) 14,3 bis 79,9 Gew.-% Pentanatriumtriphosphat,
b) 10,9 bis 79,9 Gew.-% eines Alkalisilikates,
c) 0,1 bis 7,7 Gew.-% eines Ammoniumpolyphosphates der allgemeinen Formel (I) in welcher n einen ganzzahligen Durchschnittswert von 10 bis 1000, meine ganze Zahl bis maximal
n+2 bedeutet und m/n einen Wert von etwa 1 darstellt und
d) 0 bis 99 Gew.-% an die Komponenten a) und b) gebundenem Wasser, bezogen auf die maximal mögliche Gesamthydratwassermenge der Komponenten a) und b), besteht.

2. Granulat nach Anspruch 1, dadurch gekennzeichnet, daß das Alkalisilikat Natriummetasilikat ist.

3. Granulat nach Anspruch 1 oder 2, dadurch gekennzeichnet, daß die Menge des gebundenen Wassers 0 bis 65 Gew.-%, bezogen auf die maximal mögliche Gesamthydratwassermenge der Komponenten a) und b), beträgt.

4. Verfahren zur Herstellung des abriebfesten und lagerstabilen Cogranulats gemäß Ansprüchen 1-3, dadurch gekennzeichnet, daß man pulverförmiges Pentanatriumtriphosphat mit einem Hydratwassergehalt von höchstens 5 Gew.-% zusammen mit einem wasserfreien, partiell oder vollkommen hydratisierten Alkalisilikat in einem Gewichtsverhältnis von 80 : 20 bis 20 : 80 mischt und das Gemisch durch Bedüsen mit einer 1-20gewichtsprozentigen wäßrigen Lösung des Ammoniumpolyphosphates der allgemeinen Formel (I) granuliert, wobei die eingesetzte Wassermenge derart bemessen ist, daß der Gehalt an gebundenem Wasser im Granulat 10 bis 65 Gew.-%, bezogen auf die maximal mögliche Gesamthydratwassermenge des Pentanatriumtriphosphates und Alkalisilikates, beträgt, und daß man anschließend das erhaltene Granulat gegebenenfalls bei einer Temperatur von 200° -500° C tempert.

5. Verfahren nach Anspruch 4, dadurch gekennzeichnet, daß das Pentanatriumtriphosphat eine Teilchengröße von 90% < 0,8 mm und wenigstens 60% < 0,4 mm, insbesondere von 90% < 0,4 mm, und einen Hydratwassergehalt von höchstens 1,5 Gew.-%, aufweist.

6. Verfahren nach Anspruch 4 oder 5, dadurch gekennzeichnet, daß das Alkalisilikat der Formel Na₂Si0₃ entspricht und gegebenenfalls einen Na₂0-Überschuß bis zu 25% enthält.

7. Verfahren nach Anspruch 4-6, dadurch gekennzeichnet, daß der Hydratwassergehalt des eingesetzten Alkalisilikates höchstens 10 Gew.-% beträgt.

## Claims

1. Abrasion-resistant cogranulate stable in storage, consisting of particles with a size of about 0.2 to 2 mm and having an apparent density of 800 to 1100 g/liter, the cogranulate consisting of
a) 14.3 to 79.9 weight% of pentasodium triphosphate,
b) 10.9 to 79.9 weight% of an alkali metal silicate,
c) 0.1 to 7.7 weight% of an ammonium polyphosphate of general formula (I) in which n stands for an integral average value of 10 to 1000, m stands for a whole number of at
most n + and m/n stands for a value of about 1, and
d) 0 to 99 weight% water bound to components a) and b), based on the possible maximum total quantity of hydration water of the components a) and b).

2. Granulate as claimed in claim 1, wherein the alkali metal silicate is sodium metasilicate.

3. Granulate as claimed in claim 1 or 2, wherein the quantity of bound water is 0 to 65 weight%, based on the possible maximum total quantity of hydration water of components a) and b).

4. Process for making the abrasion-resistant cogranulate stable in storage as claimed in claim 1, which comprises mixing pulverulent pentasodium triphosphate containing at most 5 weight% of water of hydration with an anhydrous, partially or completely hydrated sodium silicate in a ratio by weight of 80 : 20 to 20 : 80; granulating the resulting mixture by spraying an about 1 to 20 weight% aqueous solution of the ammonium polyphosphate of general formula (I) thereonto; the quantity of water being selected so that the granulate has about 10 to 65 weight% of bound water contained therein, based on the possible maximum total quantity of hydration water of the pentasodium triphosphate and alkali metal silicate; and optionally tempering the granulate at temperatures of 200 to 500° C.

5. Process as claimed in claim 4, wherein the pentasodium triphosphate consists of particles of which 90% have a size smaller than 0.8 mm and at least 60% have a size smaller than 0.4 mm and especially 90% have a size smaller than 0.4 mm, and contains at most 5 weight% water of hydration.

6. Process as claimed in claims 4 or 5, wherein the alkali metal silicate corresponds to the formula Na₂SiO₅ and optionally contains Na₂O in an excess of up to 25%.

7. Process as claimed in claims 4 to 6, wherein the alkali metal silicate contains at most 10 weight% water of hydration.

## Revendications

1. Co-granulé résistant à l'abrasion et stable au stockage, consistant en silicate alcalin et en polyphosphate alcalin et présentant une dimension de particules d'environ 0,2-2 mm et une densité apparente de 800-1100 g/1, caractérisé en ce qu'il est constitué par
a) 14,3-79,9 % en poids de triphosphate pentasodique,
b) 10,9-79,9 % en poids d'un silicate alcalin,
c) 0,1 - 7,7 % en poids d'un polyphosphate d'ammonium de formule générale dans laquelle n représente une valeur moyenne entière de 10-1000, m est un nombre entier au plus égal à n + 2 et m/n représente une valeur d'environ 1 et
d) 0-99 % en poids d'eau liée aux composants a) et b), par rapport à la quantité maximale possible d'eau s'hydratation totale des composants a) et b).

2. Granulé selon la revendications 1, caractérisé en ce que le silicate alcalin est le métasilicate de sodium.

3. Granulé selon la revendication 1 ou 2, caractérisé en ce que la quantité d'eau liée est égale à 0-65% en poids, par rapport à la quantité maximale possible d'eau d'hydratation totale des composants a) et b).

4. Procédé de préparation du co-granulé résistant à l'abrasion et stable au stockage selon les revendications 1 -3, caractérisé en ce que l'on mélange du triphosphate pentasodique pulvérulent d'une teneur maximale en eau d'hydratation de 5% en poids avec un silicate alcalin partiellement ou complètement hydraté ou anhydre dans un rapport pondéral de 80 : 20 à 20 : 80 et on granule lé mélange par projection d'une solution aqueuse à 1-20 % en poids du polyphosphate d'ammonium de formule générale (1), la quantité d'eau utilisée étant choisie de manière que la teneur en eau liée dans le granulé soit de 10-65 % en poids, par rapport à la quantité maximale possible d'eau d'hydratation totale du triphosphate pentasodique et du silicate alcalin, et en ce que l'on recuit éventuellement le granulé obtenu à une température de 200-500° C.

5. Procédé selon la revendication 4, caractérisé en ce que le triphosphate pentasodique consiste en 90% de particules de dimension inférieure à 0,8 mm et au moins 60% de particules de dimension inférieure à 0,4 mm, en particulier 90% de particules de dimension inférieure à 0,4 mm, et présente une teneur maximale en eau d'hydratation de 1,5% en poids.

6. Procédé selon la revendication 4 ou 5, caractérisé en ce que le silicate alcalin répond à la formule Na₂Si0₃ et contient éventuellement un excès de Na₂0 jusqu'à 25%.

7. Procédé selon l'une des revendications 4-6, caractérisé en ce que le silicate alcalin utilisé présente une teneur maximale en eau d'hydratation de 10% en poids.
